# EUROPÄISCHE PATENTSCHRIFT

(11) **EP 4 259 869 B1**
(45) Veröffentlichungstag und Bekanntmachung des Hinweises auf die Patenterteilung: **03.07.2024**
(21) Anmeldenummer: 20823765.1
(22) Anmeldetag: 08.12.2020
(51) Int. Cl.: D04H 1/587

(54) **TEXTILE FLÄCHENGEBILDE**
TEXTILE SHEET MATERIAL
MATÉRIAU EN FEUILLE TEXTILE

(43) Veröffentlichungstag der Anmeldung: 18.10.2023
(73) Patentinhaber: Wacker Chemie AG, 81737 München (DE)
(72) Erfinder: LEHOTKAY, Thomas, 84453 Mühldorf (DE); HRGOVIC, Johanna, 84533 Haiming (DE)
(74) Vertreter: Ege, Markus
(86) Internationale Anmeldenummer: PCT/EP2020/084981
(87) Internationale Veröffentlichungsnummer: WO 2022/122120

(56) Entgegenhaltungen:
- EP-A1- 1 046 737
- EP-B1- 2 199 333
- EP-B1- 3 066 255
- WO-A1-2012/015863
- DE-A1-102011 121 589

## Beschreibung

Die Erfindung betrifft Verfahren zur Herstellung von textilen Flächengebilden, die so erhältlichen textilen Flächengebilde sowie Bindemittel-Zusammensetzungen zur Herstellung von textilen Flächengebilden.

Textile Flächengebilde basieren auf Fasermaterial, das gewoben (Wovens), gestrickt (Wirkware) oder gelegt (Non-wovens) sein kann und mit Bindemittel verfestigt ist, wie beispielsweise Vliese oder Filz. Die Herstellung von Non-wovens erfolgt üblicherweise nach Airlay-, Wetlay- oder Spunlay-Verfahren. Zur Verfestigung der textilen Flächengebilde werden vielfach Polymere von ethylenisch ungesättigten Monomeren als Bindemittel eingesetzt, die beispielsweise in Form von wässrigen Dispersionen auf das Fasermaterial appliziert werden, gefolgt von anschließender Trocknung.

Aus ökologischen Gründen besteht heutzutage das Bestreben, petrochemische Polymere zumindest teilweise durch natürliche, nachwachsende Rohstoffe zu ersetzen. Einbußen an anwendungstechnischen Eigenschaften sollen hierbei möglichst vermieden werden. Ein Problem ergibt sich hierbei aus dem Umstand, dass nachwachsende Rohstoffe chemisch ganz anders aufgebaut sind als petrochemische Polymere, so dass es bei Substitution von petrochemischen Polymeren in etablierten Formulierungen oder Verfahren durch natürliche, nachwachsende Biopolymere vielfach zu Unverträglichkeiten kommt und sich unterschiedliche Stoffe separieren, und somit keine stabile Mischungen vorliegen, was sich in inakzeptablen Eigenschaften der Anwendungsprodukte niederschlägt. Dies wird noch dadurch verschärft, dass Biopolymere weniger sortenrein, sondern auch als Mischungen unterschiedlicher Substanzen vorliegen oder breite Molekulargewichtsverteilungen haben können, die wiederum je nach Herkunft der Biopolymere unterschiedlich sein können.

Zudem zeigen textile Flächengebilde mit Biopolymeren als Bindemittel vielfach nicht die geforderte mechanische Festigkeit oder Widerstandsfähigkeit, beispielsweise eine zu geringe Nasszugfestigkeit oder Lösungsmittelbeständigkeit, insbesondere im Falle von kurzen Fasern.

Vor diesem Hintergrund bestand die Aufgabe, textile Flächengebilde unter Einsatz von Bindemittel-Zusammensetzungen herzustellen, die natürliche, nachwachsende Rohstoffe enthalten und zu textilen Flächengebilden führen, deren anwendungstechnisches Eigenschaftsprofil dem von herkömmlich mit ausschließlich petrochemischen Polymeren als Bindemittel hergestellten textilen Flächengebilden nahekommt. Dabei sollten die Bindemittel-Zusammensetzungen nach etablierten Verfahren applizierbar und mit ansonsten herkömmlichen Formulierungsbestandteilen verträglich sein und stabile, nicht zur Separation neigende Mischungen ergeben. Zudem sollten auch textile Flächengebilde bereitgestellt werden, die in möglichst großem Umfang biologisch abbaubar sind. Bevorzugt sollten die textilen Flächengebilde auch vorteilhafte mechanische Festigkeiten aufweisen.

Biopolymere finden beispielsweise in Technologien Einsatz, die fernab von textilen Flächengebilden sind. So beschreibt die WO 9222606A1 hot-melt-Adhäsive aus schmelzbaren Polysacchariden und Ethylen-Vinylacetat-Copolymeren und die WO9742271A1 Adhäsive aus synthetischen Polymeren in Kombination mit Dextrin(derivaten). Die WO2008003043A2 lehrt Matrizen aus abbaubaren und nicht-abbaubaren Polymeren für die Einlagerung von therapeutisch aktiven Verbindungen. Die WO2010/133560 oder auch die WO2004/085533 offenbaren thermoplastisch verarbeitbare Mischungen basierend auf synthetischen Polymeren und Mehl beziehungsweise Stärke zur Extrusion von Formkörpern. Der WO2019/ 043134 sind allgemein Plastikprodukte auf Basis von Polyestern, wie Milchsäure oder Terephthalsäure, und beispielsweise Polysacchariden entnehmbar.

DE102011121589 offenbart ein Bindersystem mit Polyvinylacetat und Stärke und ein textiles Flächengebilde mit diesem Bindersystem.

Ein Gegenstand der Erfindung sind Verfahren zur Herstellung von textilen Flächengebilden, indem ein oder mehrere Bindemittel-Zusammensetzungen auf Fasern appliziert werden, dadurch gekennzeichnet, dass Bindemittel-Zusammensetzungen ein oder mehrere Polysaccharide und ein oder mehrere Polymere von Vinylacetat enthalten, wobei die Polymere von Vinylacetat zu 50 bis 90 Gew.-% auf Vinylacetat basieren, bezogen auf das Gesamtgewicht der Polymere von Vinylacetat.

Ein weiterer Gegenstand der Erfindung sind textile Flächengebilde erhältlich nach dem erfindungsgemäßen Verfahren.

Ein weiterer Gegenstand der Erfindung sind Bindemittel-Zusammensetzungen für textile Flächengebilde enthaltend ein oder mehrere Polysaccharide und ein oder mehrere Polymere von Vinylacetat, die auf Vinylacetat und einem oder mehreren ethylenisch ungesättigten Monomeren, die Carboxyl-, Anhydrid-, Silan-, Isocyanat-, Amid-, Hydroxyl-, Epoxy- oder NH-Gruppen tragen (vernetzende Monomere), basieren, wobei die Polymere von Vinylacetat zu 50 bis 90 Gew.-% auf Vinylacetat basieren, bezogen auf das Gesamtgewicht der Polymere von Vinylacetat. Mit solchen Bindemittel-Zusammensetzungen gelingt es insbesondere, die mechanische Festigkeit, wie Nasszugfestigkeit, der textilen Flächengebilde weiter zu verbessern.

Die Polymere von Vinylestern (Vinylesterpolymere) basieren auf Vinylacetat.

Bevorzugte Vinylesterpolymere basieren zu , 50 bis 90 Gew.-% auf Vinylestern, bezogen auf das Gesamtgewicht der Vinylesterpolymere.

Gegebenenfalls basieren die Vinylesterpolymere zusätzlich auf einem oder mehreren Monomeren ausgewählt aus der Gruppe umfassend Acrylsäureester oder Methacrylsäureester von verzweigten oder unverzweigten Alkoholen mit 1 bis 15 C-Atomen, Diene, Olefine, Vinylaromaten und Vinylhalogenide. Bevorzugt sind hierbei Olefine.

Die Vinylesterpolymere basieren zu vorzugsweise 1 bis 45 Gew.-%, besonders bevorzugt 5 bis 30 Gew.-% und am meisten bevorzugt 15 bis 25 Gew.-% auf solchen zusätzlichen Monomeren, bezogen auf das Gesamtgewicht der Vinylesterpolymere.

Geeignete Monomere aus der Gruppe der Ester der Acrylsäure oder Methacrylsäure sind Ester von unverzweigten oder verzweigten Alkoholen mit 1 bis 15 C-Atomen. Bevorzugte Methacrylsäureester oder Acrylsäureester sind Methylacrylat, Methylmethacrylat, Ethylacrylat, Ethylmethacrylat, Propylacrylat, Propylmethacrylat, n-Butylacrylat, n-Butylmethacrylat, t-Butylacrylat, t-Butylmethacrylat, 2-Ethylhexylacrylat, Norbornylacrylat. Besonders bevorzugt sind Methylacrylat, Methylmethacrylat, n-Butylacrylat, 2-Ethylhexylacrylat und Norbornylacrylat.

Geeignete Diene sind beispielsweise 1,3-Butadien und Isopren. Beispiele für copolymerisierbare Olefine sind Ethen und Propen. Als Vinylaromaten können beispielsweise Styrol und Vinyltoluol copolymerisiert werden. Als Vinylhalogenide ist Vinylchlorid bevorzugt.

Vorzugsweise basieren die Vinylesterpolymere zusätzlich auf einem oder mehreren ethylenisch ungesättigten Monomeren, die zusätzlich Carboxyl-, Anhydrid-, Silan-, Isocyanat-, Amid-, Hydroxyl-, Epoxy- oder NH-Gruppen tragen (vernetzende Monomere).

Hierbei sind NH-Gruppen tragende vernetzende Monomere bevorzugt. Vernetzende Monomer-Einheiten enthaltende Vinylesterpolymere führen zu textilen Flächengebilden mit höheren Festigkeiten, wie Trocken-, und insbesondere Nass- und Lösungsmittel-Festigkeiten.

Beispiele für carboxylfunktionelle Comonomere sind ethylenisch ungesättigte Mono- und Dicarbonsäuren mit 2 bis 10 C-Atomen, vorzugsweise Acrylsäure, Methacrylsäure, Crotonsäure, Itaconsäure, Fumarsäure und Maleinsäure. Beispiele für Anhydridfunktionelle Comonomere sind Maleinsäureanhydrid oder ethylenisch ungesättigte Bernsteinsäureanhydrid-Derivate, wie Alkenyl-Bernsteinsäureanhydride, insbesondere mit 2 bis 25 C-Atomen im Alkenylrest. Beispiele für siliciumfunktionelle Comonomere sind Acryloxypropyltri(alkoxy)- und Methacryloxypropyltri(alkoxy)-Silane, Vinyltrialkoxysilane und Vinylmethyldialkoxysilane, wobei als Alkoxygruppen beispielsweise Ethoxy- und Ethoxypropylenglykolether-Reste enthalten sein können. Beispiele für hydroxyfunktionelle Comonomere sind Hydroxyalkylacrylate und Hydroxyalkylmethacrylate mit C₁- bis C₈-Alkylrest, vorzugsweise Hydroxyethylacrylat und -methacrylat, Hydroxypropylacrylat und -methacrylat, Hydroxybutylacrylat und -methacrylat. Beispiele für epoxyfunktionelle Comonomere sind Glycidylacrylat und Glycidylmethacrylat. Beispiele für NH-funktionelle Comonomere sind Acrylamid, Methacrylamid, N-Alkylol-funktionelle Comonomere mit C₁- bis C₄-Alkylol-Rest, bevorzugt N-Methylol-Rest, wie N-Methylolacrylamid (NMA), N-Methylolmethacrylamid, N-Methylolallylcarbamat, C₁- bis C₄-Alkylether von N-Methylolacrylamid, N-Methylolmethacrylamid und N-Methylolallylcarbamat, beispielsweise deren Isobutoxyether, sowie C₁- bis C₄-Alkylester des N-Methylolacrylamids, des N-Methylolmethacrylamids und des N-Methylolallylcarbamats.

Besonders bevorzugte vernetzende Monomere sind N-Methylol-funktionelle Monomere, am meisten bevorzugt werden N-Methylolacrylamid, N-Methylolmethacrylamid, N-Methylolallylcarbamat, C₁- bis C₄-Alkylether von N-Methylolacrylamid, wie der Isobutoxyether.

Die Vinylesterpolymere basieren zu vorzugsweise 0 bis 10 Gew.-%, besonders bevorzugt 0,1 bis 5 Gew.-% und am meisten bevorzugt 0,5 bis 2 Gew.-% auf vernetzenden Monomeren, bezogen auf das Gesamtgewicht der Vinylesterpolymere.

Bevorzugt sind die nachfolgend genannten Vinylesterpolymere, in welche gegebenenfalls noch die oben genannten vernetzenden Monomere vorzugsweise in den oben genannten Mengen einpolymerisiert sein können: Vinylacetat-Polymerisate; Vinylester-Ethylen-Copolymere, wie Vinylacetat-Ethylen-Copolymere; Vinylacetat-Copolymere mit einem oder mehreren copolymerisierbaren Vinylester wie Vinyllaurat, Vinylpivalat, Vinyl-2-ethylhexansäureester, Vinylester einer alpha-verzweigten Carbonsäure mit 5 bis 15 C-Atomen, insbesondere Versaticsäure-Vinylester (Veo-Va9R, VeoVa10R), welche gegebenenfalls noch Ethylen enthalten; Vinylester-Ethylen-Vinylchlorid-Copolymere, wobei als Vinylester bevorzugt Vinylacetat und/oder Vinylpropionat und/oder ein oder mehrere copolymerisierbare Vinylester wie Vinyllaurat, Vinylpivalat, Vinyl-2-ethylhexansäureester, Vinylester einer alpha-verzweigten Carbonsäure mit 5 bis 15 C-Atomen, insbesondere Versaticsäurevinylester (VeoVa9R, VeoVa10R), enthalten sind; Vinylester-Acrylsäureester-Copolymerisate insbesondere mit Vinylacetat und Butylacrylat und/oder 2-Ethylhexylacrylat, welche gegebenenfalls noch Ethylen enthalten; Vinylester-Acrylsäureester-Copolymerisate mit Vinylacetat und/oder Vinyllaurat und/ oder Versaticsäure-Vinylester und Acrylsäureester, insbesondere Butylacrylat oder 2-Ethylhexylacrylat, welche gegebenenfalls noch Ethylen enthalten.

Besonders bevorzugt werden Vinylacetat-Polymerisate, Vinylacetat-Ethylen-Copolymerisate, Vinylacetat-Ethylen-Vinylchlorid-Copolymerisate, Vinylester-Acrylsäureester-Copolymerisate insbesondere mit Vinylacetat und Butylacrylat und/oder 2-Ethylhexylacrylat, in welche gegebenenfalls noch N-Methylol-funktionelle Monomere vorzugsweise in den oben genannten Mengen einpolymerisiert sein können.

Am meisten bevorzugt sind N-Methylol-funktionelle Vinylesterpolymere, wie Vinylacetat-N-Methylolacrylamid-Copolymerisate und Vinylacetat-Ethylen-N-Methylolacrylamid-Copolymerisate und deren Kombinationen.

Die Monomerauswahl bzw. die Auswahl der Gewichtsanteile der Comonomere erfolgt dabei so, dass die Polymerisate eine Glasübergangstemperatur Tg von -50°C bis +120°C, vorzugsweise -35°C bis +45°C aufweisen. Die Glasübergangstemperatur Tg der Polymerisate kann in bekannter Weise mittels Differential Scanning Calorimetry (DSC) ermittelt werden. Die Tg kann auch mittels der Fox-Gleichung näherungsweise vorausberechnet werden. Nach Fox T. G., Bull. Am. Physics Soc. 1, 3, page 123 (1956) gilt: 1/Tg = x1/Tg1 + x2/Tg2 + ... + xn/Tgn, wobei xn für den Massebruch (Gew.-%/100) des Monomeren n steht, und Tgn die Glasübergangstemperatur in Kelvin des Homopolymeren des Monomeren n ist. Tg-Werte für Homopolymerisate sind in Polymer Handbook 2nd Edition, J. Wiley & Sons, New York (1975) aufgeführt.

Die Bindemittel-Zusammensetzungen enthalten vorzugsweise 1 bis 90 Gew.-%, mehr bevorzugt 10 bis 85 Gew.-%, noch mehr bevorzugt 15 bis 80 Gew.-%, besonders bevorzugt 20 bis 75 Gew.-% und am meisten bevorzugt 30 bis 70 Gew.-% Vinylesterpolymere, bezogen auf das Trockengewicht der Bindemittel-Zusammensetzungen.

Bevorzugt sind Schutzkolloid stabilisierte Vinylesterpolymere, besonders bevorzugt Emulgator stabilisierte Vinylesterpolymere und am meisten bevorzugt mit nichtionischen Emulgatoren stabilisierte Vinylesterpolymere oder deren Kombinationen. Vorzugsweise sind die Vinylesterpolymere nicht Schutzkolloid stabilisiert. Mit diesen Maßnahmen kann die erfindungsgemäße Aufgabe noch besser gelöst werden.

Beispiele für Schutzkolloide sind Polyvinylalkohole, Polyvinylacetale, Polyvinylpyrrolidone, Copolymerisate von (Meth)-acrylaten mit carboxylfunktionellen Comonomereinheiten, Poly-(meth)acrylamid, Polyvinylsulfonsäuren und deren Copolymere, Melaminformaldehydsulfonate, Naphthalinformaldehydsulfonate, Styrolmaleinsäure- und Vinylethermaleinsäure-Copolymere. Bevorzugte Schutzkolloide sind teilverseifte Polyvinylalkohole vorzugsweise mit einem Hydrolysegrad von 80 bis 95 Mol-%, insbesondere 85 bis 92 Mol-% und vorzugsweise einer Höpplerviskosität, in 4 %-iger wässriger Lösung von 1 bis 30 mPas, insbesondere 3 bis 15 mPas (Methode nach Höppler bei 20°C, DIN 53015). Die genannten Schutzkolloide sind mittels dem Fachmann bekannten Verfahren zugänglich.

Die Vinylesterpolymere sind allgemein nicht mit Polysacchariden stabilisiert. Die in den Bindemittel-Zusammensetzungen enthaltenen Polysaccharide fungieren allgemein nicht als Schutzkolloide. Die Polysaccharide und die Vinylesterpolymere, insbesondere die Schutzkolloid und/oder Emulgator stabilisierten Vinylesterpolymere, liegen vorzugsweise nebeneinander vor.

Der Schutzkolloid-Anteil beträgt vorzugsweise 0 bis 30 Gew.-%, besonders bevorzugt 0,5 bis 25 Gew.-% und am meisten bevorzugt 1 bis 20 Gew.-%, bezogen auf das Gesamtgewicht der Vinylesterpolymere.

Es können anionische, kationische oder nichtionische Emulgatoren oder deren Kombinationen Einsatz finden. Bevorzugt sind anionische Emulgatoren, besonders bevorzugt sind nichtionische Emulgatoren.

Beispiele für anionische Emulgatoren sind Alkylsulfate, -sulfonate oder -carboxylate mit einer Kettenlänge von 8 bis 18 C-Atomen, Alkyl- oder Alkylarylethersulfate, -sulfonate
oder -carboxylate mit 8 bis 18 C-Atomen im hydrophoben Rest und bis zu 40 Ethylen- oder Propylenoxideinheiten, Alkyl- oder Alkylarylsulfonate mit 8 bis 18 C-Atomen, Ester und Halbester der Sulfobernsteinsäure mit einwertigen Alkoholen oder Alkylphenolen, oder Phosphate, Etherphosphate, Phosphonate und Etherphosphonate sowie deren Kombinationen.

Beispiele für nichtionische Emulgatoren sind Alkylpolyglykolether oder Alkylarylpolyglykolether mit 8 bis 40 EthylenoxidEinheiten oder Ethylenoxid/Propylenoxid-Blockcopolymere mit 2 bis 40 EO- bzw. PO-Einheiten oder allgemein EO-PO-Copolymerisate, sowie Alkylpolyglycoside mit 1 bis 20 C-Atomen sowie Etheralkylpolyglycoside mit 2 bis 40 EO- bzw. PO-Einheiten oder deren Kombinationen.

Der Emulgator-Anteil beträgt vorzugsweise 0 bis 15 Gew.-%, besonders bevorzugt 0,1 bis 5 Gew.-% und am meisten bevorzugt 0,5 bis 3 Gew.-%, bezogen auf das Gesamtgewicht der Vinylesterpolymere.

Die Herstellung der Vinylesterpolymere kann mittels bekannter radikalisch initiierter Polymerisationsverfahren erfolgen, beispielsweise mittels wässriger Suspensionspolymerisation oder vorzugsweise wässriger Emulsionspolymerisation, wie beispielsweise beschrieben in WO2015/067621.

Die Vinylesterpolymere liegen vorzugsweise in Form von wässrigen Dispersionen vor, mit einem Festgehalt von vorzugsweise 10 bis 70 Gew.-%, besonders bevorzugt 40 bis 60 Gew.-%.

Die Brookfield-Viskosität der wässrigen Dispersionen der Vinylesterpolymere beträgt vorzugsweise 50 bis 10000 mPas, besonders bevorzugt 100 bis 2000 mPas (bestimmt mit einem Brookfield-Viskosimeter bei 23°C bei 20 UPM bei einem Feststoffgehalt der Dispersionen von 49 bis 51 Gew.-%).

Alternativ können die Vinylesterpolymere auch in Form von in Wasser redispergierbaren Pulvern vorliegen (Polymerpulver). Solche Polymerpulver sind beispielsweise durch Sprühtrocknung von wässrigen Polymerdispersionen erhältlich. Bei der Trocknung können gegebenenfalls noch Additive wie Flammschutzmittel, Weichmacher, Füllstoffe, und Komplexbildner zugegeben werden. Dispergieren solcher Polymerpulver führt wieder zu Vinylesterpolymeren in Form von wässrigen Dispersionen.

Bei den Polysacchariden kann es sich beispielsweise um Stärke, Glycogen, Cellulose, Cellulosederivate wie Chitosan und Chitin, Hyaluronsäure, Glycosaminglycane, Alginate, Galactane, Rohrzucker, Maltodextrin oder die durch enzymatische oder chemische Spaltung oder chemische Modifizierung der vorgenannten Polysaccharide erhaltenen Produkte, oder um Polysaccharide auf Basis der Monomere Glucose, Sucrose, Fructose, Galactose, Lactose, Maltose, Mannose oder der jeweiligen tautomeren Strukturen oder deren Kombinationen handeln. Ferner kann es sich bei den Polysacchariden auch um Modifizierungen mit Proteinstruktur- oder Aminosäure-basierten Polymeren wie Glykoproteine oder deren Derivate handeln. Bevorzugt sind Cellulose, Cellulosederivate, Stärke und deren kurzkettigen Abbauprodukten, wie Dextrine und Maltodextrine. Als chemische Modifizierungen seien Veresterungen oder Veretherungen genannt, wie Carboxymethylierung, Oxidationsreaktionen oder auch nichtionische, anionische oder kationische Modifizierungen. Beispiele hierfür sind Carboxymethyl-, Methyl-, Hydroxyethyl- oder Hydroxypropyl-Cellulosen oder -Stärke, Stärke-Ether oder Stärke-Phosphatester oder deren Oxidationsprodukte. Typische Quellen für Polysaccharide sind Getreide, Knollen, Wurzeln, Hülsenfrüchte, Fruchtstärke, Hybridstärke, Mais, Erbsen, Kartoffeln, Süßkartoffeln, Weizen, Gerste, Reis, Sorghum oder Tapioka. Bevorzugt sind kaltwasserlösliche Polysaccharide. Die Polysaccharide haben Molekulargewichte von vorzugsweise 300 bis 2.700.000 g/mol. Die Polysaccharide basieren vorzugsweise auf 2 bis 15. 000 Glucosemolekülen. Mit den bevorzugten Polysacchariden kann die erfindungsgemäße Aufgabe noch besser gelöst werden.

Die Bindemittel-Zusammensetzungen enthalten vorzugsweise 5 bis 95 Gew.-%, mehr bevorzugt 15 bis 90 Gew.-%, noch mehr bevorzugt 20 bis 80 Gew.-%, besonders bevorzugt 25 bis 70 Gew.-% und am meisten bevorzugt 30 bis 60 Gew.-% Polysaccharide, bezogen auf das Trockengewicht der Bindemittel-Zusammensetzungen.

Vorzugsweise enthalten die Bindemittel-Zusammensetzungen ein oder mehrere Vernetzer, wie chemische Vernetzer, elektrostatische Vernetzer oder Van-der-Waals-Vernetzer und deren Kombinationen.

Beispiele für chemische Vernetzer sind Alkylharnstoffe, wie Methylharnstoffe und deren Derivate, insbesondere Dimethylolethylenharnstoff und dessen Derivate, beispielsweise ARKOFIX^{®} NZF (Handelsname der Firma Archroma); Melaminvernetzer und deren Derivate, wie MADURIT^{®} MW 125 (Handelsname der Firma INEOS) oder KNITTEX^{®} CHN (Handelsname der Firma Huntsman); aliphatische Polycarbonsäuren, wie Butan-1,2,3,4-tetracarboxylsäure, Polyisocyanate; Zitronensäure, geschützte Polyisocyanate, Epoxide, halogenierte Kohlenwasserstoffe, wie Brom- oder Chlor-Kohlenwasserstoffe, insbesondere Chloroform oder Trichlormethan, oder alkoxylierte Silane oder deren Kombinationen.

Elektrostatische Vernetzer enthalten allgemein ionische Gruppen oder Wasserstoffbrückenbindungen bildende Gruppen, wie C-N-, C-O-, H-N-, H-O-, H-S-Gruppen oder ionische Substanzen mit kationischen oder anionischen funktionellen Gruppen.

Beispiele für elektrostatische Vernetzer mit Wasserstoffbrückenbindungen bildenden Gruppen sind Polyacrylamide (PAM) und deren Derivate. Substanzen mit kationischen funktionellen Gruppen sind beispielsweise quartäre Ammoniumverbindungen oder protonierbare Aminverbindungen, wie Monoammonium- oder Polyammoniumverbindungen, beispielsweise Polyamidoamin-Epichlorhydrin-Harzen (PAE, Handelsname KYMENE^{®} der Firma Solenis); oder teilweise oder vollständig protonierte Chitosane oder deren Umsetzungsprodukte, beispielsweise mit Epichlorhydrinen, sowie deren Kombinationen. Substanzen mit anionischen funktionellen Gruppen sind beispielsweise Mono- oder Poly-Carboxylate, wie Carboxymethylcellulose (CMC), -sulfonate, -sulfinate oder -sulfide sowie Copolymere von Polyacrylamiden mit Carboxygruppen oder deren Kombinationen.

Van-der-Waals-Vernetzer sind beispielsweise hochmolekulare Nanokomposite, wie Nanocellulose oder synthetische Nanokunststoffe.

Die Bindemittel-Zusammensetzungen enthalten vorzugsweise 0 bis 40 Gew.-%, mehr bevorzugt 0,1 bis 35 Gew.-%, besonders bevorzugt 1 bis 25 Gew.-% und am meisten bevorzugt 2 bis 15 Gew.-% Vernetzer, bezogen auf das Trockengewicht der Bindemittel-Zusammensetzungen.

Des Weiteren können die Bindemittel-Zusammensetzungen ein oder mehrere Additive enthalten, wie Emulgatoren, Schutzkolloide wie Polyvinylalkohole, Polyurethane, Polyacrylate und deren Derivate, Katalysatoren, Netzmittel oder Dispergierhilfsmittel, Farbstoffe, Mattierungsmittel, Füllstoffe wie anorganische Salze (beispielsweise CaCO₃, NaCl, TiO₂, Kaolin, Kieselsäuren und deren Derivate und deren Kombinationen), optische Aufheller auf Basis von beispielsweise Stilben-Verbindungen, Radikalfänger oder Farbstabilisatoren, Antioxidationsmittel wie beispielsweise Butylhydroxytoluol, Hydroxybenzophenone, Salicylsäureester, Komplexbildner wie Wasserenthärter auf Basis von Ethylentetraacetatsalzen, ferner Superabsorberpolymere, griffgebende Komponenten wie Weichmacher, Hydrophobiermittel wie Fluorcarbone, Silicone, natürliche und synthetische Wachse (beispielsweise Paraffine, und Polyethylene), Harze, Flammschutzadditive, Antistatik-Additive, Biozide, Rheologie-Additive, Schaumregulatoren oder Retentionsadditive.

Bevorzugte Additive sind Emulgatoren und insbesondere Katalysatoren.

Die Bindemittel-Zusammensetzungen enthalten vorzugsweise 0 bis 40 Gew.-%, besonders bevorzugt 0,1 bis 30 Gew.-% und am meisten bevorzugt 1 bis 20 Gew.-% Additive, bezogen auf das Trockengewicht der Bindemittel-Zusammensetzungen.

Beispiele für Emulgatoren sind Fettalkoholethoxylate mit niedrigen Ethoxylierungsgraden, insbesondere 2 bis 5 Ethoxy-Einheiten, Di-Isotridecylsulfosuccinat oder deren Salze, insbesondere Natriumsalze oder deren Kombinationen. Die Bindemittel-Zusammensetzungen enthalten vorzugsweise 0 bis 15 Gew.-%, besonders bevorzugt 0,1 bis 5 Gew.-% und am meisten bevorzugt 0,5 bis 3 Gew.-% Emulgatoren, bezogen auf das Trockengewicht der Bindemittel-Zusammensetzungen. Mit Emulgatoren können beispielsweise Sekundäreigenschaften, wie Hydrophilie, Anschmutzverhalten, Benetzbarkeit oder Vergilbung der textilen Flächengebilde beeinflusst werden.

Bevorzugt sind saure Katalysatoren, wie Ammoniumchlorid, Carbonsäuren wie Zitronensäure, Essigsäure, Äpfelsäure, Ameisensäure, Weinsäure, Oxalsäure, insbesondere Hydroxy- oder Dicarbonsäuren, Schwefelsäure, Phosphorsäure oder allgemein Brönstedt-Säuren. Im Falle von Brönstedt-Säuren wird ein pH-Wert von vorzugsweise 0 bis 5 und besonders bevorzugt von 2 bis 4 eingestellt. Saure Katalysatoren werden vorzugsweise in Mengen von 0 bis 3 Gew.-%, vorzugsweise 0,1 bis 2 Gew.-% zugesetzt, bezogen auf das Trockengewicht der Bindemittel-Zusammensetzungen.

Die Fasern basieren im Allgemeinen auf natürlichen oder synthetischen, insbesondere organischen, Materialien. Beispiele für synthetische Fasern sind Viskose-, Polyester-, Polyamid-, Polypropylen- oder Polyethylen-Fasern oder deren Mischungen oder deren Co-Extrudate, welche beispielsweise auch als "BiCo_Fasern" bezeichnet werden. Beispiele für natürliche Fasern sind Holz-, Zellstoff- (Pulp), Leder-, Pelz-, Woll-, Baumwolle-, Jute-, Flachs-, Hanf-, Kokos-, Ramie-, Sisal- und Cellulosefasern. Bevorzugt sind Cellulosefasern wie Viskose, Modal, Lyocell, Acetat, Triacetat, Cupro, Zellwolle und Cellulose-Fasern aus Zellstoff. Besonders bevorzugt sind Fasermischungen, welche vorzugsweise mehrere der vorgenannten Fasern enthalten. Die Fasern basieren vorzugsweise nicht auf anorganischen Materialien. Die Fasern sind also vorzugsweise keine Keramikfasern oder Mineralfasern und insbesondere keine Glasfasern. Solche Fasern können auf herkömmliche Weise hergestellt werden und sind kommerziell verfügbar.

Die Fasern können beliebige Längen aufweisen, wie beispielsweise Längen von 1 mm bis unendliche Länge, vorzugsweise 5 mm bis 100 mm, besonders bevorzugt 7 mm bis 75 mm und am meisten bevorzugt 10 mm bis 60 mm. Die Fasern haben Durchmesser von vorzugsweise 0,1 µm bis 1 mm, besonders bevorzugt 0,5 um bis 100 um und am meisten bevorzugt 1 um bis 50 um.

Die Fasern können lose oder auch in Form von Bündeln oder gewebten Textilien, Garnen oder vorzugsweise in Form von Nonwovens, wie Vliesen, Filz, Gelegen oder Gewirken, oder auch Geweben oder Teppichen eingesetzt werden. Die Nonwovens können gegebenenfalls thermisch oder mechanisch vorverfestigt, beispielsweise genadelt oder wasserstrahlverfestigt, sein.

Bindemittel-Zusammensetzungen können beispielsweise in fester Form, vorzugsweise in flüssiger Form, insbesondere in wässriger Form vorliegen. Bindemittel-Zusammensetzungen in fester Form können durch Zugabe von Wasser in wässrige Form überführt werden.

Die Bindemittel-Zusammensetzungen in wässriger Form haben einen Festgehalt von vorzugsweise 1 bis 80 Gew.-%, besonders bevorzugt 10 bis 70 Gew.-% und am meisten bevorzugt 20 bis 60 Gew.-%.

Zur Herstellung der Bindemittel-Zusammensetzungen werden die Vinylesterpolymere, Polysaccharide, gegebenenfalls Vernetzer und gegebenenfalls Additive miteinander vermischt. Beispielweise können Polysaccharide in fester oder wässriger Form mit Vinylesterpolymeren in Form von in Wasser redispergierbaren Pulvern gemischt werden und gegebenenfalls kann gleichzeitig oder zu einem späteren Zeitpunkt mit Wasser versetzt werden. Vorzugsweise werden die Polysaccharide in wässriger Form und die Vinylesterpolymere in Form von wässrigen Dispersionen eingebracht. Die Polysaccharide werden vorzugsweise unter hoher Scherung in Wasser eingerührt. Heißwasserlösliche Polysaccharide werden vorzugsweise in heißes Wasser eingerührt oder nach Vorschmelzen mit heißem Wasser verdünnt. Kaltwasserlösliche Polysaccharide werden vorzugsweise bei Raumtemperatur, beispielsweise 20 bis 30°C, unter Rühren, beispielsweise mit einem Flügelrührer, in Wasser eingerührt, vorzugsweise bis zur optischen Homogenität. Anschließend werden vorzugsweise Vinylesterpolymere in Form von wässrigen Dispersionen zugegeben.

Zur Herstellung der textilen Flächengebilde können beispielsweise die Fasern mit den Bindemittel-Zusammensetzungen vermischt und das so erhaltene Gemisch nach üblichen Verfahren der Nonwoven-Technologie, beispielsweise unter Einsatz von Luftlege-, Nasslege-, Direktspinn- oder Krempelvorrichtungen, ausgelegt und anschließend gegebenenfalls verfestigt werden.

Alternativ können die Fasern auch flächig ausgebreitet und, gegebenenfalls vor oder nach der Verfestigung, die Bindemittel-Zusammensetzungen appliziert werden. Auch solche Vorgehensweisen sind gängig. Die Fasern können beispielsweise mittels einer Luftlege-, Nasslege-, Direktspinn- oder Krempelvorrichtung ausgelegt werden. Gegebenenfalls kann vor Applizieren der Bindemittel-Zusammensetzung noch mechanisch verfestigt werden, beispielsweise durch Kreuzlegen, Nadeln oder Wasserstrahlverfestigung. Die Bindemittel-Zusammensetzungen können beispielsweise flächenförmig, punktförmig oder musterartig, über den gesamten Bereich oder Teilbereiche der Fasern aufgebracht werden. Die Applikation kann beispielsweise durch Zwangsapplikation, wie Sprühen, Klotzen (Foulardieren, Padding), Beschichten, Bürsten, Tauchen oder mittels Schaumauftrag, oder durch Nicht-Zwangsapplikationen, wie dem Ausziehverfahren, oder durch kombinierte Verfahren erfolgen, beispielsweise dem Overflow Jet-Verfahren.

Anschließend kann das so erhaltene Produkt zum Trocknen, Verfestigen, Fixieren oder Binden beispielsweise durch Anwendung erhöhter Temperaturen und/oder Druck behandelt werden, beispielsweise bei 120 bis 220°C, vorzugsweise für 20 Sekunden bis 5 Minuten. Es kann auch eine Luft-, Umluft-, Luftstrom- oder Infrarottrocknung (IR-Trocknung) erfolgen.

Die Bindemittel-Zusammensetzungen eignen sich auch zur Herstellung von Laminaten, wobei zwei Faserlagen miteinander verklebt werden, oder eine Faserlage mit einem weiteren Substrat verklebt wird. Dabei kann so vorgegangen werden, dass eine Faserlage ausgelegt wird, wobei die Bindemittel-Zusammensetzung vorher eingemischt oder nach dem Auslegen aufgebracht wird, und eine weitere Faserlage beispielsweise durch Luftlegen aufgelegt wird. Statt der zweiten Faserlage kann auch ein anderes Substrat beispielweise eine Kunststofffolie aufgelegt werden. Anschließend erfolgt die Bindung durch Anwendung von Temperatur und gegebenenfalls Druck. Mit dieser Verfahrensweise werden beispielsweise Dämmstoffe beispielsweise aus Reißbaumwolle zugänglich, welche beispielsweise mit einem Faservlies als Deckvlies dauerhaft kaschiert sind.

Zur Herstellung der textilen Flächengebilde wird die wässrige Bindemittelzusammensetzung in einer Menge von vorzugsweise 1 bis 50 Gew.-%, besonders bevorzugt 5 bis 30 Gew.-% und am meisten bevorzugt 10 bis 25 Gew.-% eingesetzt, jeweils bezogen auf das Gesamtgewicht der Fasern (trocken/trocken). Vinylesterpolymere werden in einer Menge von vorzugsweise 1 bis 50 Gew.-%, besonders bevorzugt 5 bis 30 Gew.-% und am meisten bevorzugt 10 bis 25 Gew.-% eingesetzt, bezogen auf das Gesamtgewicht der Fasern (trocken/trocken). Der Anteil der Fasern beträgt vorzugsweise 40 bis 99 Gew.-%, besonders bevorzugt 50 bis 90 Gew.-% und am meisten bevorzugt 60 bis 80 Gew.-%, jeweils bezogen auf das Gesamtgewicht der textilen Flächengebilde.

Bei den erfindungsgemäß hergestellten textilen Flächengebilden handelt es sich vorzugsweise um Vliesstoffe, insbesondere Tissues, Filze, Watten oder grobmaschige, lockere Gewebe, Gestricke oder Gewirke. Die textilen Flächengebilde können beispielsweise im Automobilsektor, für Haushaltsprodukte, wie Tischdecken, Hygieneartikel, wie Toilettenpapier, in der Bekleidungsindustrie, für medizinische Textilien oder Geotextilien Einsatz finden.

Geeignet sind die Bindemittel-Zusammensetzungen auch zur Herstellung von voluminösen Vliesstoffen oder Watten, die beispielsweise als Halbzeuge für die Herstellung von Formteilen aus Fasermaterialien oder als Polster-, Isolier- und Filterwatten Verwendung finden. Dazu können die Bindemittel-Zusammensetzungen auf die Fasern aufgebracht und durch Temperaturerhöhung, bevorzugt in einem Formwerkzeug, verfestigt werden.

Die erfindungsgemäßen Bindemittel-Zusammensetzungen, die neben Polysacchariden Vinylesterpolymere enthalten, sind überraschend stabil und neigen nicht zur Separation, auch nicht in den Anlagen und Verfahrensbedingungen bei der Herstellung von textilen Flächengebilden. Die Bindemittel-Zusammensetzungen können nach etablierten Verfahren als Bindemittel für textile Flächengebilde appliziert werden.

Darüber hinaus verfügen die erfindungsgemäß hergestellten textilen Flächengebilde über die gewünschten anwendungstechnischen Eigenschaften, wie mechanische Eigenschaften, und fixieren die Fasern dauerhaft, was gerade bei Einsatz von Bindemitteln mit Biopolymeranteilen eine besondere Herausforderung darstellt. Mit der vorliegenden Erfindung werden unter Einsatz von Polysacchariden in Bindemitteln textile Flächengebilde mit vorteilhafter Festigkeit, wie Trockenfestigkeit oder sogar auch Nassfestigkeit, oder verbesserter Lösungsmittelbeständigkeit, zugänglich, die die gewünschte Widerstandsfähigkeit gegenüber mechanischer Belastung aufweisen, ohne die Integrität und Elastizität des textilen Flächengebildes signifikant zu beeinflussen.

Neben dem Ziel, vermehrt auf nachwachsenden Rohstoffen basierende textile Flächengebilde bereitzustellen, ist auch die Bioabbaubarkeit von textilen Flächengebilden ein wichtiges ökologisches Kriterium. Auch dieses Kriterium kann mit den erfindungsgemäß hergestellten textilen Flächengebilden vorteilhaft erreicht werden.

Die nachfolgenden Beispiele dienen der weiteren Erläuterung der Erfindung:

### Herstellung der Bindemittel-Zusammensetzungen:

Die Polysaccharide (nachfolgend abgekürzt als "PSC") wurden unter hoher Scherung in Wasser eingerührt.

Hierbei wurden heißwasserlösliche Polysaccharide entsprechend mit heißem Wasser unter hoher Scherung eingerührt oder durch Vorschmelzen mit heißem Wasser verdünnt.

Kaltwasserlösliche Polysaccharide wurden mit Wasser bei Raumtemperatur mit einem Flügelrührer bei 400-1000 UPM für 15 bis 30 Minuten bis zur optischen Homogenität eingerührt. Anschließend wurden Vinylesterpolymere (abgekürzt als "VAE") in Form einer wässrigen Dispersion zugegeben, und es wurde mit einem Flügelrührer 5 Minuten nachgerührt.

**Tabelle 1a: Bindemittel-Zusammensetzungen der Beispiele 1 bis 3:**

| Beispiel | Vinylesterpolymerdispersion [Gew.%]^{d)} | | | | | Polysaccharid^{e)} |
|---|---|---|---|---|---|---|
| | VAC^{a)} | E^{a)} | NMA^{a)} | Emulgator | PVOH^{a)} | |
| 1a | 40 | 10 | 1,5 | 2,5^{b)} | 0 | PSC 1 |
| 1b | 40 | 10 | 1,5 | 2,5^{b)} | 0 | PSC 2 |
| 2a | 35 | 15 | 1,0 | 3,0^{c)} | 0 | PSC 1 |
| 2b | 35 | 15 | 1,0 | 3,0^{c)} | 0 | PSC 2 |
| 3a | 45 | 8 | 0 | 0 | 2,5 | PSC 1 |
| 3b | 45 | 8 | 0 | 0 | 2,5 | PSC 2 |

| | | | | | | |
|---|---|---|---|---|---|---|
| a): VAc: Vinylacetat; E: Ethylen; NMA: N-Methylolacrylamid; PVOH: Polyvinylalkohol; b): anionischer Emulgator; c): nichtionischer Emulgator; d) die Angaben in Gew.% beziehen sich auf das Gesamtgewicht der wässrigen Vinylesterpolymerdispersion; die zu 100 Gew% verbleibende Menge ist der Wasseranteil; e) PSC 1: Maltodextrin (bezogen von der Firma Avebe); PSC 2: Dextrin mit 6000 bis 7000 Glucoseeinheiten (bezogen von der Firma Avebe). | | | | | | |

### Austestung der Verträglichkeit und Lagerstabilität der Bindemittel-Zusammensetzungen:

Die Bindemittel-Zusammensetzungen basierten zu je 50 Gew.-% (trocken) auf den in Tabelle 1a angegebenen Polysacchariden (PSC) und wässrigen Emulgator- beziehungsweise Polyvinylalkohol-stabilisierten Vinylesterpolymerdispersionen (VAE) und wurden nach ihrer Herstellung für einen Monat bei Raumtemperatur gelagert und nach den in der Tabelle 1b angegebenen Zeiträumen auf ihre Lagerstabilität bzw. Separation überprüft. Die Ergebnisse sind in Tabelle 1b zusammengefasst.

**Tabelle 1b: Lagerstabilität der Bindemittel-Zusammensetzungen der Beispiele 1 bis 3:**

| Beispiel | Lagerdauer | | | |
|---|---|---|---|---|
| | ohne Lagerung | 1 Tag | 1 Woche | 1 Monat |
| 1a | homogen | homogen | Separation | Separation |
| 1b | homogen | homogen | Separation | Separation |
| 2a | homogen | homogen | homogen | homogen |
| 2b | homogen | homogen | homogen | homogen |
| 3a | homogen | Separation | Separation | Separation |
| 3b | homogen | Separation | Separation | Separation |

Überraschenderweise waren die Bindemittel-Zusammensetzungen mit den Emulgator-stabilisierten Vinylesterpolymerdispersionen der Beispiele 1 und 2 stabiler als die mit dem Schutzkolloid Polyvinylalkohol stabilisierten Analoga der Beispiele 3.

Hierbei wurden mit dem nichtionischen Emulgator noch deutlich lagerstabilere Bindemittel-Zusammensetzungen erhalten als mit dem anionischen Emulgator, wie die Beispiele 1 und 2 zeigen.

### Bestimmung der biologischen Abbaubarkeit:

Zur Austestung der Bioabbaubarkeit werden Bindersysteme üblicherweise auf bioabbaubare Referenzmaterialien aufgetragen. Hierzu wurden auf Cellulosepulver 25 Gew.-% der in Tabelle 2 angegebenen Bindemittel-Zusammensetzungen (fest/fest) aufgetragen und gemäß ISO 14855-1 auf aerobe Bioabbaubarkeit untersucht. Die Austestungsergebnisse sind in Tabelle 2 zusammengefasst.

**Tabelle 2: biologische Abbaubarkeit:**

| | Bindemittel-Zusammensetzung^{a)} [Gewichtsverhältnis] | relative Bioabbaubarkeit [%] |
|---|---|---|
| VBsp.4 | VAE 1 | 84, 6 |
| Bsp.5 | VAE 1 / PSC 1 = 2:1 | 91,8 |
| Bsp.6 | VAE 2 / PSC 2 = 1:1 | 96,3 |

| | | |
|---|---|---|
| a): VAE 1: Vinylesterpolymer aus Beispiel 1; VAE 2: Vinylesterpolymer aus Beispiel 2; PSC 1: Polysaccharid aus Beispiel 1a; PSC 2: Polysaccharid aus Beispiel 1b; | | |

Im Vergleich zum reinen VAE-Binder des Vergleichsbeispiels 4 zeigen die Bindemittel-Zusammensetzungen der Beispiele 5 und 6 eine deutlich höhere Abbaubarkeit und erfüllen somit das Erfordernis für biologische Abbaubarkeit von > 90 %.

### Bestimmung der Nass- und Trockenfestigkeiten von Vliesstoffen:

Auf ein thermisch vorgebundenes Airlaidvlies (75 g/m²; 88% Fluff pulp und 12% PP/PE-Bikomponentenfasern; 0,85 mm Dicke) wurde die mit Wasser auf einen Festgehalt von 20% verdünnte Dispersion der Bindemittel-Zusammensetzung des jeweiligen (Vergleichs)Beispiels mittels einer Sprühflotte mit einem halbautomatischen Sprühaggregat nach dem Airlessverfahren (Schlitzdüsen Unijet 8001 E; 5 bar) homogen beidseitig besprüht und anschließend in einem Labor-Durchlufttrockner (Mathis LTF; Fa. Mathis, Schweiz) für 3 min bei 160°C getrocknet (Auftragungsmenge: 20 Gew.-% Bindemittel-Zusammensetzung bezogen auf Trockengewicht aus Bindemittel-Zusammensetzung und Vlies).

Pro Reißfestigkeitsprüfung wurden je 10 Vliesstreifen (20 cm Einspannlänge; 5 cm Einspannlänge) in Querrichtung zur Maschinenproduktionsrichtung angefertigt.

Zur Messung der Nassreißfestigkeiten wurden die Streifenproben vor der Messung jeweils 1 min in Wasser gelagert.

Die Nass- und Trockenfestigkeiten wurden analog der DIN EN 29073 (Teil 3: Prüfverfahren für Vliesstoffe, 1992) bestimmt und die Messproben mittels einer Höchstzugkraftmessung an einer Zwick^{®} 1445-Prüfmaschine (100 N Messdose) mit einer TestXpert^{®}-Software Version 11.02 (Fa. Zwick Roell) bei einer Einspannlänge von 100±1 mm, einer Einspannbreite von 15±1 mm und bei einer Deformationsgeschwindigkeit von 150 mm/min durchgeführt.

Der Formaldehydgehalt wurde bestimmt nach ISO 14184-1.

Die Ergebnisse der Austestung sind in der Tabelle 3 bis 6 zusammengefasst.

### Diskussion der Trockenfestigkeiten von Tabelle 3:

Die Vliesstoffe der Beispiele 8, 9, 11 und 12 kommen überraschend nahe an die Festigkeiten der Vliesstoffe der Vergleichsbeispiele 7 und 10 heran. Dies ist deswegen überraschend, da Biopolymere ansonsten meist zu einer erheblichen Verschlechterung der Festigkeit führen.

Die Vliesstoffe der Beispiele 8, 9, 11 und 12 sind trotz der an sich verhärtend wirkenden Polysaccharide angenehm weich und zeigen weiterhin eine gute Elastizität (Elongation).

Zudem haben die Vliesstoffe der Beispiele 8, 9, 11 und 12 einen niedrigeren Formaldehydgehalt als die Vliesstoffe der Vergleichsbeispiele 7 und 10, was sich positiv auf das toxikologische Profil der Vliesstoffe auswirkt.

**Tabelle 3: Trockenfestigkeit von Vliesstoffen, ohne Vernetzer:**

| | Bindemittel-Zusammensetzung^{a)} [Gewichtsverhältnis] | Binderauftrag [Gew.%]^{b)} | Dicke [mm] | Zugfestigkeit [g / 5 cm] | Elongation Fmax [%] | Formaldehydgehalt [ppm] |
|---|---|---|---|---|---|---|
| VBsp.7 | VAE 1 | 20,3 | 1,26 | 3468 | 29, 4 | 11,9 |
| Bsp.8 | VAE 1 / PSC 1 = 2 : 1 | 21,4 | 1,33 | 3088 | 23,4 | 11,8 |
| Bsp.9 | VAE 1 / PSC 2 = 1 : 1 | 21,6 | 1,32 | 2845 | 22,7 | 7,8 |
| VBSp.10 | VAE 2 | 20,3 | 1,24 | 2541 | 28,7 | 19,7 |
| Bsp.11 | VAE 2 / PSC 1 = 2 : 1 | 20,7 | 1,25 | 2826 | 25,2 | 11,8 |
| Bsp.12 | VAE 2 / PSC 2 = 1 : 1 | 21,5 | 1,26 | 2523 | 21,7 | 7, 9 |

| | | | | | | |
|---|---|---|---|---|---|---|
| a): VAE 1: Vinylesterpolymer aus Beispiel 1; VAE 2: Vinylesterpolymer aus Beispiel 2; PSC 1: Polysaccharid aus Beispiel 1a; PSC 2: Polysaccharid aus Beispiel 1b; b): bezogen auf das Trockengewicht aus Bindemittel-Zusammensetzung und Vlies. | | | | | | |

**Tabelle 4: Trocken- und Nassfestigkeit von Vliesstoffen, auch mit Vernetzer:**

| | Bindemittel^{a)} [Gewichtsverhältnis] | Vernetzer, Katalysator [Gew.%]^{b)} | Binderauftrag [Gew.%]^{c)} | Dicke [mm] | Zugfestigkeit [g / 5 cm] | | Elongation Fmax [%] | | Formaldehydgehalt [ppm] |
|---|---|---|---|---|---|---|---|---|---|
| | | | | | trocken | nass | trocken | nass | |
| VBsp.7 | VAE 1 | - | 20,3 | 1,26 | 3468 | 1604 | 29,4 | 29,6 | 11,9 |
| Bsp.8 | VAE 1 / PSC 1 = 2:1 | - | 21,4 | 1,33 | 3088 | 371 | 23,4 | 14,9 | 11,8 |
| Bsp. 13 | VAE 1/ PSC 1 = 2:1 | 10% Vernetzer 1 | 20,5 | 1,35 | 3191 | 343 | 25,8 | 15,6 | 7,9 |
| Bsp. 14 | VAE 1 / PSC 1 = 2:1 | 5% Vernetzer 1 | 20,4 | 1,35 | 3060 | 663 | 24,9 | 18,0 | 3,9 |
| | | 2% Katalysator | | | | | | | |
| Bsp. 15 | VAE 1 / PSC 1 = 2:1 | 10% Vernetzer 1 | 20,4 | 1,33 | 3215 | 834 | 24,3 | 19,6 | 3,9 |
| | | 2% Katalysator | | | | | | | |
| Bsp. 16 | VAE 1 / PSC 1 = 2:1 | 5% Vernetzer 2 | 21,7 | 1,27 | 3664 | 458 | 25,5 | 14,7 | 402 |
| Bsp. 17 | VAE 1 / PSC 1 = 2:1 | 10% Vernetzer 2 | 21,7 | 1,27 | 3586 | 585 | 24,0 | 15,4 | 666,1 |

| | | | | | | | | | |
|---|---|---|---|---|---|---|---|---|---|
| a): VAE 1: Vinylesterpolymer aus Beispiel 1; VAE 2: Vinylesterpolymer aus Beispiel 2; PSC 1: Polysaccharid aus Beispiel 1a; PSC 2: Polysaccharid aus Beispiel 1b; b): Vernetzer 1: ARKOFIX^{®} NZF (Handelsname der Firma Archroma); Vernetzer 2: KNITTEXO CHN (Handelsname der Firma Huntsman); Katalysator: Zitronensäure; die Angaben in % beziehen sich auf Gew.% Trockensubstanz; c): bezogen auf das Trockengewicht aus Bindemittel-Zusammensetzung und Vlies. | | | | | | | | | |

**Tabelle 5: Trocken- und Nassfestigkeit von Vliesstoffen, auch mit Vernetzer:**

| | Bindemittel^{a)} [Gewichtsverhältnis] | Vernetzer, Katalysator [Gew.%]^{b)} | Binderauftrag [Gew.%]^{c)} | Dicke [mm] | Zugfestigkeit [g / 5 cm] | | Elongation Fmax [%] | | Formaldehydgehalt [ppm] |
|---|---|---|---|---|---|---|---|---|---|
| | | | | | trocken | nass | trocken | nass | |
| VBsp.18 | VAE 2 | - | 20,3 | 1,24 | 2541 | 1594 | 28,7 | 31,7 | 19,7 |
| Bsp.19 | VAE 2 / PSC 1 = 2:1 | - | 20,7 | 1,25 | 2826 | 395 | 25,2 | 15,6 | 11,8 |
| Bsp.20 | VAE 2 / PSC 1 = 2:1 | 5% Vernetzer 1 | 19,5 | 1,26 | 2709 | 815 | 26,8 | 18,5 | 7,8 |
| | | 2% Katalysator | | | | | | | |
| Bsp.21 | VAE 2 / PSC 1 = 2:1 | 10% Vernetzer 1 | 20,4 | 1,33 | 2598 | 1030 | 26,1 | 20,9 | 7,9 |
| | | 2% Katalysator | | | | | | | |
| Bsp.22 | VAE 2 / PSC 1 = 2:1 | 5% Vernetzer 2 | 21,6 | 1,31 | 3296 | 925 | 24,1 | 19,0 | 441,4 |
| Bsp.23 | VAE 2 / PSC 1 = 2:1 | 10% Vernetzer 2 | 22,0 | 1,31 | 3419 | 1045 | 23,3 | 18,6 | 706,9 |

| | | | | | | | | | |
|---|---|---|---|---|---|---|---|---|---|
| a): VAE 1: Vinylesterpolymer aus Beispiel 1; VAE 2: Vinylesterpolymer aus Beispiel 2; PSC 1: Polysaccharid aus Beispiel 1a; PSC 2: Polysaccharid aus Beispiel 1b; b): Vernetzer 1: Arkofix NZF (Handelsname der Firma Archroma); Vernetzer 2: Knittex CHN (Handelsname der Firma Huntsman); Katalysator: Zitronensäure; die Angaben in % beziehen sich auf Gew.% Trockensubstanz; c): bezogen auf das Trockengewicht aus Bindemittel-Zusammensetzung und Vlies. | | | | | | | | | |

**Tabelle 6: Trocken- und Nassfestigkeit von Vliesstoffen, auch mit Vernetzer:**

| | Bindemittel^{a)} [Gewichtsverhältnis] | Vernetzer, Katalysator [Gew.%]^{b)} | Binderauftrag [Gew.%]^{c)} | Dicke [mm] | Zugfestigkeit [g / 5 cm] | | Elongation Fmax [%] | | Formaldehydgehalt [ppm] |
|---|---|---|---|---|---|---|---|---|---|
| | | | | | trocken | nass | trocken | nass | |
| VBsp.7 | VAE 1 | - | 20,3 | 1,26 | 3468 | 1604 | 29, 4 | 29,6 | 11,9 |
| Bsp.24 | VAE 1 / PSC 2 = 1:1 | - | 21,6 | 1,32 | 2845 | 306 | 22,7 | 14,0 | 7,8 |
| Bsp.25 | VAE 1 / PSC 2 = 1:1 | 5% Vernetzer 1 | 20,5 | 1,33 | 2667 | 483 | 19,3 | 14,8 | 5,0 |
| | | 2% Katalysator | | | | | | | |
| Bsp.26 | VAE 1 / PSC 2 = 1:1 | 10% Vernetzer 1 | 20, 4 | 1,31 | 3033 | 458 | 18,6 | 14,4 | 5,0 |
| | | 2% Katalysator | | | | | | | |
| Bsp.27 | VAE 1 /PSC 2 = 1:1 | 5% Vernetzer 3 | 22,2 | 1,31 | 2444 | 530 | 20,2 | 13,9 | 7,9 |

| | | | | | | | | | |
|---|---|---|---|---|---|---|---|---|---|
| a): VAE 1: Vinylesterpolymer aus Beispiel 1; VAE 2: Vinylesterpolymer aus Beispiel 2; PSC 1: Polysaccharid aus Beispiel 1a; PSC 2: Polysaccharid aus Beispiel 1b; b): Vernetzer 1: Arkofix NZF (Handelsname der Firma Archroma); Vernetzer 2: Knittex CHN (Handelsname der Firma Huntsman); Vernetzer 3: KYMENE 217 LXE (Handelsname der Firma Solenis) Katalysator: Zitronensäure; die Angaben in % beziehen sich auf Gew.% Trockensubstanz; c): bezogen auf das Trockengewicht aus Bindemittel-Zusammensetzung und Vlies. | | | | | | | | | |

### Diskussion der Tabelle 4 bis 6:

Die Ergebnisse zeigen, dass die Nassfestigkeiten der Vliesstoffe mit Vinylesterpolymeren VAE und Polysacchariden PSC durch Zusatz von Vernetzer und Katalysator weiter verbessert werden konnten.

Die erhaltenen Vliesstoffe waren trotz der an sich verhärtend wirkenden Polysaccharide und auch bei Vernetzereinsatz angenehm weich und zeigen weiterhin eine gute Elastizität (Elongation). Überraschenderweise konnte der Formaldehydgehalt der Vliesstoffe signifikant reduziert werden, auch bei Einsatz von Vernetzer, was sich positiv auf das toxikologische Profil der Vliesstoffe auswirkt. Lediglich im Falle des Vernetzers 2 sind die Formaldehydwerte deutlich höher, da dieser bei der Vernetzung Formaldehyd abspaltet.

## Patentansprüche

1. Verfahren zur Herstellung von textilen Flächengebilden, indem ein oder mehrere Bindemittel-Zusammensetzungen auf Fasern appliziert werden, **dadurch gekennzeichnet, dass** Bindemittel-Zusammensetzungen ein oder mehrere Polysaccharide und ein oder mehrere Polymere von Vinylacetat enthalten, wobei die Polymere von Vinylacetat zu 50 bis 90 Gew.-% auf Vinylacetat basieren, bezogen auf das Gesamtgewicht der Polymere von Vinylacetat.

2. Verfahren zur Herstellung von textilen Flächengebilden nach Anspruch 1, **dadurch gekennzeichnet, dass** Polymere von Vinylacetat zusätzlich auf einem oder mehreren Monomeren ausgewählt aus der Gruppe umfassend Acrylsäureester oder Methacrylsäureester von verzweigten oder unverzweigten Alkoholen mit 1 bis 15 C-Atomen, Diene, Olefine, Vinylaromaten und Vinylhalogenide basieren.

3. Verfahren zur Herstellung von textilen Flächengebilden nach Anspruch 1 bis 2, **dadurch gekennzeichnet, dass** Polymere von Vinylacetat zusätzlich auf einem oder mehreren ethylenisch ungesättigten Monomeren basieren, die Carboxyl-, Anhydrid-, Silan-, Isocyanat-, Amid-, Hydroxyl-, Epoxy- oder NH-Gruppen tragen.

4. Verfahren zur Herstellung von textilen Flächengebilden nach Anspruch 3, **dadurch gekennzeichnet, dass** Carboxyl-Gruppen tragende Monomere ausgewählt werden aus der Gruppe umfassend Acrylsäure, Methacrylsäure, Crotonsäure, Itaconsäure, Fumarsäure und Maleinsäure, Anhydrid-Gruppen tragende Monomere ausgewählt werden aus der Gruppe umfassend Maleinsäureanhydrid und ethylenisch ungesättigte Bernsteinsäureanhydrid-Derivate, Silan-Gruppen tragende Monomere ausgewählt werden aus der Gruppe umfassend Acryloxypropyltri(alkoxy)- und Methacryloxypropyltri(alkoxy)-Silane, Vinyltrialkoxysilane und Vinylmethyldialkoxysilane, wobei als Alkoxygruppen beispielsweise Ethoxy- und Ethoxypropylenglykolether-Reste enthalten sein können, Hydroxy-Gruppen tragende Monomere ausgewählt werden aus der Gruppe umfassend Hydroxyethylacrylat und -methacrylat, Hydroxypropylacrylat und -methacrylat, Hydroxybutylacrylat und -methacrylat, EpoxyGruppen tragende Monomere ausgewählt werden aus der Gruppe umfassend Glycidylacrylat und Glycidylmethacrylat, und NH-Gruppen tragende Monomere ausgewählt werden aus der Gruppe umfassend Acrylamid, Methacrylamid, N-Alkylol-funktionelle Comonomere mit C₁- bis C₄-Alkylol-Rest, C₁- bis C₄-Alkylether von N-Methylolacrylamid, N-Methylolmethacrylamid und N-Methylolallylcarbamat, C₁- bis C₄-Alkylester des N-Methylolacrylamids, des N-Methylolmethacrylamids und des N-Methylolallylcarbamats.

5. Verfahren zur Herstellung von textilen Flächengebilden nach Anspruch 1 bis 2, **dadurch gekennzeichnet, dass** Polymere von Vinylacetat zusätzlich auf einem oder mehreren ethylenisch ungesättigten, NH-Gruppen tragenden Monomeren basieren ausgewählt aus der Gruppe umfassend N-Methylolacrylamid, N-Methylolmethacrylamid, N-Methylolallylcarbamat, C₁- bis C₄-Alkylether von N-Methylolacrylamid.

6. Verfahren zur Herstellung von textilen Flächengebilden nach Anspruch 1 bis 5, **dadurch gekennzeichnet, dass** Polymere von Vinylacetat Schutzkolloid stabilisiert sind.

7. Verfahren zur Herstellung von textilen Flächengebilden nach Anspruch 1 bis 6, **dadurch gekennzeichnet, dass** Polymere von Vinylacetat Emulgator stabilisiert sind.

8. Verfahren zur Herstellung von textilen Flächengebilden nach Anspruch 1 bis 7, **dadurch gekennzeichnet, dass** Polymere von Vinylacetat mit nichtionischen Emulgatoren stabilisiert sind.

9. Verfahren zur Herstellung von textilen Flächengebilden nach Anspruch 1 bis 8, **dadurch gekennzeichnet, dass** ein oder mehrere Polysaccharide ausgewählt werden aus der Gruppe umfassend Stärke, Glycogen, Cellulose, Cellulosederivate, Chitosan, Chitin, Hyaluronsäure, Glycosaminglycane, Alginate, Galactane, Rohrzucker, Maltodextrin und die durch enzymatische oder chemische Spaltung oder chemische Modifizierung der vorgenannten Polysaccharide erhaltenen Produkte, Glykoproteine und deren Derivate und Polysaccharide auf Basis von Glucose, Sucrose, Fructose, Galactose, Lactose, Maltose oder Mannose.

10. Verfahren zur Herstellung von textilen Flächengebilden nach Anspruch 1 bis 9, **dadurch gekennzeichnet, dass** die Bindemittel-Zusammensetzungen ein oder mehrere Vernetzer enthalten.

11. Verfahren zur Herstellung von textilen Flächengebilden nach Anspruch 10, **dadurch gekennzeichnet, dass** die Bindemittel-Zusammensetzungen ein oder mehrere Katalysatoren enthalten.

12. Verfahren zur Herstellung von textilen Flächengebilden nach Anspruch 1 bis 11, **dadurch gekennzeichnet, dass** es sich bei Fasern um natürliche, synthetische oder sonstige organische Fasern handelt, wobei synthetische Fasern ausgewählt werden aus der Gruppe umfassend Viskose-, Polyester-, Polyamid-, Polypropylen- oder Polyethylen-Fasern oder deren Mischungen oder deren Co-Extrudate, und natürliche Fasern ausgewählt werden aus der Gruppe umfassend Holz-, Zellstoff-, Leder-, Pelz-, Woll-, Baumwolle-, Jute-, Flachs-, Hanf-, Kokos-, Ramie-, Sisal- und Cellulosefasern.

13. Textile Flächengebilde erhältlich nach dem Verfahren gemäß Anspruch 1 bis 12.

14. Textile Flächengebilde nach Anspruch 13, **dadurch gekennzeichnet, dass** die textilen Flächengebilde biologisch abbaubar sind.

15. Bindemittel-Zusammensetzungen für textile Flächengebilde enthaltend ein oder mehrere Polysaccharide und ein oder mehrere Polymere von Vinylacetat, die auf Vinylacetat und einem oder mehreren ethylenisch ungesättigten Monomeren, die Carboxyl-, Anhydrid-, Silan-, Isocyanat-, Amid-, Hydroxyl-, Epoxy- oder NH-Gruppen tragen, basieren,
wobei die Polymere von Vinylacetat zu 50 bis 90 Gew.-% auf Vinylacetat basieren, bezogen auf das Gesamtgewicht der Polymere von Vinylacetat.

16. Bindemittel-Zusammensetzungen für textile Flächengebilde nach Anspruch 15, **dadurch gekennzeichnet, dass** ein oder mehrere Vernetzer enthalten sind.

17. Bindemittel-Zusammensetzungen für textile Flächengebilde nach Anspruch 16, **dadurch gekennzeichnet, dass** ein oder mehrere Katalysatoren enthalten sind.

## Claims

1. Process for producing textile fabrics by applying one or more binder compositions to fibers, **characterized in that** binder compositions comprise one or more polysaccharides and one or more polymers of vinyl acetate,
wherein the polymers of vinyl acetate are based on vinyl acetate to an extent of 50% to 90% by weight based on the total weight of the polymers of vinyl acetate.

2. Process for producing textile fabrics according to Claim 1, **characterized in that** polymers of vinyl acetate are additionally based on one or more monomers selected from the group comprising acrylic esters or methacrylic esters of branched or unbranched alcohols having 1 to 15 carbon atoms, dienes, olefins, vinyl aromatics, and vinyl halides.

3. Process for producing textile fabrics according to Claim 1 to 2, **characterized in that** polymers of vinyl acetate are additionally based on one or more ethylenically unsaturated monomers bearing carboxyl, anhydride, silane, isocyanate, amide, hydroxyl, epoxy or NH groups.

4. Process for producing textile fabrics according to Claim 3, **characterized in that** monomers bearing carboxyl groups are selected from the group comprising acrylic acid, methacrylic acid, crotonic acid, itaconic acid, fumaric acid, and maleic acid, that monomers bearing anhydride groups are selected from the group comprising maleic anhydride and ethylenically unsaturated succinic anhydride derivatives, that monomers bearing silane groups are selected from the group comprising acryloyloxypropyltrialkoxy- and methacryloyloxypropyltrialkoxysilanes, vinyltrialkoxysilanes, and vinylmethyldialkoxysilanes, wherein it is possible for the alkoxy groups to be present for example in the form of ethoxy and ethoxypropylene glycol ether radicals, that monomers bearing hydroxy groups are selected from the group comprising hydroxyethyl acrylate and methacrylate, hydroxypropyl acrylate and methacrylate, and hydroxybutyl acrylate and methacrylate, that monomers bearing epoxy groups are selected from the group comprising glycidyl acrylate and glycidyl methacrylate, and that monomers bearing NH groups are selected from the group comprising acrylamide, methacrylamide, N-alkylol-functional comonomers having a C₁ to C₄ alkylol radical, C₁ to C₄ alkyl ethers of N-methylolacrylamide, of N-methylolmethacrylamide, and of N-methylolallyl carbamate, and C₁ to C₄ alkyl esters of N-methylolacrylamide, of N-methylolmethacrylamide, and of N-methylolallyl carbamate.

5. Process for producing textile fabrics according to Claim 1 to 2, **characterized in that** polymers of vinyl acetate are additionally based on one or more ethylenically unsaturated monomers bearing NH groups selected from the group comprising N-methylolacrylamide, N-methylolmethacrylamide, N-methylolallyl carbamate, and C₁ to C₄ alkyl ethers of N-methylolacrylamide.

6. Process for producing textile fabrics according to Claim 1 to 5, **characterized in that** polymers of vinyl acetate are stabilized with protective colloids.

7. Process for producing textile fabrics according to Claim 1 to 6, **characterized in that** polymers of vinyl acetate are stabilized with emulsifiers.

8. Process for producing textile fabrics according to Claim 1 to 7, **characterized in that** polymers of vinyl acetate are stabilized with nonionic emulsifiers.

9. Process for producing textile fabrics according to Claim 1 to 8, **characterized in that** one or more polysaccharides are selected from the group comprising starch, glycogen, cellulose, cellulose derivatives, chitosan, chitin, hyaluronic acid, glycosaminoglycans, alginates, galactans, cane sugar, maltodextrin and the products obtained by enzymatic or chemical cleavage or chemical modification of the abovementioned polysaccharides, glycoproteins and derivatives thereof, and polysaccharides based on glucose, sucrose, fructose, galactose, lactose, maltose or mannose.

10. Process for producing textile fabrics according to Claim 1 to 9, **characterized in that** the binder compositions comprise one or more crosslinkers.

11. Process for producing textile fabrics according to Claim 10, **characterized in that** the binder compositions comprise one or more catalysts.

12. Process for producing textile fabrics according to Claim 1 to 11, **characterized in that** the fibers are natural, synthetic or other organic fibers, synthetic fibers being selected from the group comprising viscose, polyester, polyamide, polypropylene or polyethylene fibers or blends thereof or co-extrudates thereof, and natural fibers being selected from the group comprising wood, pulp, leather, fur, wool, cotton, jute, flax, hemp, coir, ramie, sisal and cellulose fibers.

13. Textile fabrics obtainable by the process according to Claim 1 to 12.

14. Textile fabrics according to Claim 13, **characterized in that** the textile fabrics are biodegradable.

15. Binder compositions for textile fabrics comprising one or more polysaccharides and one or more polymers of vinyl acetate that are based on vinyl acetate and one or more ethylenically unsaturated monomers bearing carboxyl, anhydride, silane, isocyanate, amide, hydroxyl, epoxy or NH groups,
wherein the polymers of vinyl acetate are based on vinyl acetate to an extent of 50% to 90% by weight based on the total weight of the polymers of vinyl acetate.

16. Binder compositions for textile fabrics according to Claim 15, **characterized in that** one or more crosslinkers are present.

17. Binder compositions for textile fabrics according to Claim 16, **characterized in that** one or more catalysts are present.

## Revendications

1. Procédé de fabrication d'étoffes textiles, dans lequel on applique sur des fibres une ou plusieurs compositions liantes, **caractérisé en ce que** les compositions liantes contiennent un ou plusieurs polysaccharides et un ou plusieurs polymères d'acétate de vinyle, les polymères d'acétate de vinyle étant à base d'acétate de vinyle à raison de 50 à 90 % en poids par rapport au poids total des polymères d'acétate de vinyle.

2. Procédé de fabrication d'étoffes textiles selon la revendication 1, **caractérisé en ce que** les polymères d'acétate de vinyle sont en outre à base d'un ou plusieurs monomères choisis dans le groupe comprenant les esters de l'acide acrylique ou les esters de l'acide méthacrylique d'alcools ramifiés ou non ramifiés ayant 1 à 15 atomes de carbone, les diènes, les oléfines, les composés vinyle aromatiques et les halogénures de vinyle.

3. Procédé de fabrication d'étoffes textiles selon les revendications 1 à 2, **caractérisé en ce que** les polymères d'acétate de vinyle sont en outre à base d'un ou plusieurs monomères à insaturation éthylénique, qui portent des groupes carboxyle, anhydride, silane, isocyanate, amide, hydroxyle, époxy ou NH.

4. Procédé de fabrication d'étoffes textiles selon la revendication 3, **caractérisé en ce que** les monomères portant des groupes carboxyle sont choisis dans le groupe comprenant l'acide acrylique, l'acide méthacrylique, l'acide crotonique, l'acide itaconique, l'acide fumarique et l'acide maléique, les monomères portant des groupes anhydride sont choisis dans le groupe comprenant l'anhydride maléique et les dérivés à insaturation éthylénique de l'anhydride succinique, les monomères portant des groupes silane sont choisis dans le groupe comprenant les acryloxypropyltri(alcoxy)- et les méthacryloxypropyltri(alcoxy)silanes, les vinyltrialcoxysilanes et les vinylméthyldialcoxysilanes, par exemple des radicaux éthoxy et éthoxypropylèneglycoléther pouvant par exemple être présents en tant que groupes alcoxy, les monomères portant des groupes hydroxy sont choisis dans le groupe comprenant l'acrylate et le méthacrylate d'hydroxyéthyle, l'acrylate et le méthacrylate d'hydroxypropyle, l'acrylate et le méthacrylate d'hydroxybutyle, les monomères portant des groupes époxy sont choisis dans le groupe comprenant l'acrylate de glycidyle et le méthacrylate de glycidyle, et les monomères portant des groupes NH sont choisis dans le groupe comprenant l'acrylamide, le méthacrylamide, les comonomères à fonctionnalité N-alkylol avec un radical alkylol en C₁ à C₄, les éthers alkyliques en C₁ à C₄ du N-méthylolacrylamide, le N-méthylolméthacrylamide et le carbamate de N-méthylolallyle, les esters alkyliques en C₁ à C₄ du N-méthylol-acrylamide, du N-méthylolméthacrylamide et du carbamate de N-méthylolallyle.

5. Procédé de fabrication d'étoffes textiles selon les revendications 1 à 2, **caractérisé en ce que** les polymères d'acétate de vinyle sont en outre à base d'un ou plusieurs monomères à insaturation éthylénique, portant des groupes NH, choisis parmi le N-méthylolacrylamide, le N-méthylolméthacrylamide, le carbamate de N-méthylolallyle, les éthers alkyliques en C₁ à C₄ du N-méthylolacrylamide.

6. Procédé de fabrication d'étoffes textiles selon les revendications 1 à 5, **caractérisé en ce que** les polymères d'acétate de vinyle sont stabilisés par un colloïde protecteur.

7. Procédé de fabrication d'étoffes textiles selon les revendications 1 à 6, **caractérisé en ce que** les polymères d'acétate de vinyle sont stabilisés par un émulsifiant.

8. Procédé de fabrication d'étoffes textiles selon les revendications 1 à 7, **caractérisé en ce que** les polymères d'acétate de vinyle sont stabilisés par des émulsifiants non ioniques.

9. Procédé de fabrication d'étoffes textiles selon les revendications 1 à 8, **caractérisé en ce qu'**un ou plusieurs polysaccharides sont choisis dans le groupe comprenant l'amidon, le glycogène, la cellulose, les dérivés de la cellulose, le chitosane, la chitine, l'acide hyaluronique, les glycosaminoglycanes, les alginates, les galactanes, le sucre de canne, la maltodextrine et les produits obtenus par dissociation enzymatique ou chimique ou par modification chimique des polysaccharides ci-dessus, les glycoprotéines et leurs dérivés et les polysaccharides à base de glucose, de saccharose, de fructose, de galactose, de lactose, de maltose ou de mannose.

10. Procédé de fabrication d'étoffes textiles selon les revendications 1 à 9, **caractérisé en ce que** les compositions liantes contiennent un ou plusieurs agents de réticulation.

11. Procédé de fabrication d'étoffes textiles selon la revendication 10, **caractérisé en ce que** les compositions liantes contiennent un ou plusieurs catalyseurs.

12. Procédé de fabrication d'étoffes textiles selon les revendications 1 à 11, **caractérisé en ce que** les fibres sont des fibres naturelles, synthétiques ou autres fibres organiques, les fibres synthétiques étant choisies dans le groupe consistant les fibres de viscose, de polyester, de polyamide, de polypropylène ou de polyéthylène ou les mélanges de ceux-ci ou leurs co-extrudats, et les fibres naturelles sont choisies dans le groupe consistant les fibres de bois, de pâte, de cuir, les fibres de pelleterie, de laine, de coton, de jute, de lin, de chanvre, de cobra, de ramie, de sisal ou de cellulose.

13. Étoffes textiles pouvant être obtenues par le procédé selon les revendications 1 à 12.

14. Étoffes textiles selon la revendication 13, **caractérisées en ce que** les étoffes textiles sont biodégradables.

15. Compositions liantes pour étoffes textiles, contenant un ou plusieurs polysaccharides et un ou plusieurs monomères d'acétate de vinyle, qui sont à base d'acétate de vinyle et d'un ou plusieurs monomères à insaturation éthylénique, qui portent des groupes carboxyle, anhydride, silane, isocyanate, amide, hydroxyle, époxy ou NH,
les polymères d'acétate de vinyle étant à base d'acétate de vinyle à raison de 50 à 90 % en poids par rapport au poids total des polymères d'acétate de vinyle.

16. Compositions liantes pour étoffes textiles selon la revendication 15, **caractérisées en ce qu'**elles contiennent un ou plusieurs agents de réticulation.

17. Compositions liantes pour étoffes textiles selon la revendication 16, **caractérisées en ce qu'**elles contiennent un ou plusieurs catalyseurs.
